# FASCICULE DE BREVET EUROPEEN

(11) **EP 3 339 455 B1**
(45) Date de publication et mention de la délivrance du brevet: **05.02.2020**
(21) Numéro de dépôt: 16205419.1
(22) Date de dépôt: 20.12.2016
(51) Int. Cl.: C22C 5/02

(54) **ALLIAGE D'OR GRIS**
WEISSGOLDLEGIERUNG
GREY-GOLD ALLOY

(43) Date de publication de la demande: 27.06.2018
(73) Titulaire: Montres Breguet S.A., 1344 L'Abbaye (CH)
(72) Inventeur: Vincent, Denis, 2000 Neuchâtel (CH); Lauper, Stéphane, 2016 Cortaillod (CH); Villard, Gaëtan, 1304 Cossonay (CH); Karapatis, Polychronis Nakis, 1324 Premier (CH); Kissling, Gregory, 2532 Macolin (CH); Dubach, Alban, 2502 Bienne (CH)
(74) Mandataire: ICB SA

(56) Documents cités:
- EP-A1- 1 010 768
- EP-A1- 3 070 182
- WO-A1-2010/127458
- DE-A1-102009 053 567

## Description

### Domaine de l'invention

La présente invention se rapporte à un alliage d'or gris sans nickel, sans cobalt, sans fer, sans argent, sans zirconium, sans niobium, sans chrome, sans indium, sans gallium et sans manganèse. L'invention se rapporte également à une pièce d'horlogerie, de bijouterie ou de joaillerie comportant au moins un composant réalisé avec un tel alliage.

### Arrière-plan de l'invention

Il existe sur le marché principalement deux sortes d'alliages d'or gris, les alliages dans lesquels le métal de blanchiment de l'or est le nickel et ceux où ce métal est le palladium. Toutefois les alliages au nickel sont toujours moins utilisés à cause de leurs propriétés allergènes au contact de la peau, ce qui conduit à les exclure de l'habillage horloger pour des composants externes. De ce fait les alliages au palladium sont utilisés pour cette fonction.

Les alliages d'or gris destinés à être utilisés dans les domaines horloger et de la bijouterie doivent répondre à deux contraintes relatives d'une part à leur éclat et blancheur et d'autre part à leur capacité de déformation. Ils doivent pour cela présenter une couleur et un éclat d'une blancheur pure ainsi qu'une excellente ductilité et résistance à la corrosion. Plus particulièrement, les alliages d'or gris recherchés doivent présenter des valeurs selon le modèle chromatique La*b* (C.I.E. 1976) telles que L ≥ 80, a*<1.5 et b*<7, de préférence b*<6, et préférentiellement b*<5, ainsi qu'une dureté HV comprise entre 140 Hv et 225 Hv, les valeurs les plus basses étant les plus favorables à la déformation.

L'effet de blanchiment du palladium étant moindre que celui du nickel, ces alliages ont nécessairement une haute teneur en palladium, ce qui limite leurs propriétés mécaniques. De plus un rhodiage est souvent utilisé pour améliorer la couleur et la réflectivité des alliages, afin de favoriser l'éclat des pierres lorsque les alliages sont sertis.

Cette opération de rhodiage présente un inconvénient majeur à long terme car la couche de rhodium déposée de l'ordre de 1 à 5 microns finit toujours par s'user. Dès lors, le service après-vente se trouve confronté à une opération de rhabillage coûteuse, de par la nécessité de masquer la différence de couleur entre l'alliage et la couche de perfectionnement du rhodium.

Ces couleurs peuvent être comparées au travers de quelques références mentionnées ci-dessous.

Le brevet EP 1 010 768 se rapporte à des alliages d'or gris 18 carats ayant une teneur en palladium comprise entre 12 et 14 %, et comprenant également du cuivre, ce qui donne des valeurs chromatiques dans le système L, a*, b* telles que 1.8<a*<2.3 et 7<b*<10.

Le brevet EP 1 227 166 se rapporte à des alliages d'or gris 18 carats sans palladium, et comprenant du cuivre et du manganèse, ce qui donne des valeurs chromatiques dans le système L, a*, b* telles que 2.6<a*<6 et 10<b*<13.

Le brevet EP 1 245 688 se rapporte à des alliages d'or gris 18 carats ayant une teneur en palladium comprise entre 5 et 7 %, comprenant également du cuivre et de l'argent, ce qui donne des valeurs chromatiques dans le système L, a*, b* telles que 1.5<a*<4.5 et 10.5<b*<15.2.

Les alliages décrits dans ces trois brevets présentent chromatiquement des valeurs de a* et de b* trop élevées pour prétendre éviter une amélioration de la surface par un rhodiage.

La demande de brevet publiée sous le numéro EP 2 546 371 A1 se rapporte à des alliages d'or gris 18 carats ayant une teneur en palladium comprise entre 2 et 12 % et une teneur en chrome comprise entre 13 et 23 %, ce qui donne des valeurs chromatiques dans le système L, a*, b* telles que 0.25<a*<0.7 et 3<b*<4.2.

Le brevet EP 2 427 582 B1 se rapporte à des alliages d'or gris 18 carats ayant une teneur en palladium comprise entre 18 et 24 % et une teneur en divers éléments dont le Zr, Nb ou Mn comprise entre 1 et 6 %, ce qui donne des valeurs chromatiques dans le système L, a*, b* telles que 1.1<a*<1.5 et 4.5<b*<5.7.

Les alliages décrits dans ces deux dernières demandes de brevet présentent chromatiquement des valeurs de a* et de b* suffisantes pour prétendre éviter une amélioration de la surface par un rhodiage. Toutefois ces alliages présentent une dureté trop élevée 370 Hv et 276 Hv
Les tableaux 1 et 2, résument la situation des alliages précédemment décrits dans l'art antérieur

**-Tableau 1-**

| | Au | Pd | Ag | Ga | Fe | Cu | Cr | Mn | Zr | Nb | In | Zn | Si | HV |
|---|---|---|---|---|---|---|---|---|---|---|---|---|---|---|
| A | 751 | 130 | | 3.5 | | 101 | | | | | 15 | | | 145 |
| B | 751 | | | | | 179 | | 50 | | | | 19 | 1 | 165 |
| C | 751 | 70 | 10 | | | 129 | | | | | | 40 | | 188 |
| D | 751 | 70 | | | 30 | | 149 | | | | | | | 370 |
| E | 751 | 190 | | | | | | 19 | 20 | 20 | | | | 276 |
| F | 751 | 210 | | | | | | | 20 | 19 | | | | 184 |

**-Tableau 2-**

| | L | a* | b* |
|---|---|---|---|
| A | 80.0 | 2.1 | 7.7 |
| B | 86.3 | 3.5 | 12.9 |
| C | 80.6 | 3.2 | 12.2 |
| D | 80.9 | 0.3 | 2.6 |
| E | 81.2 | 1.0 | 3.9 |
| F | 81.4 | 1.1 | 4.3 |

La demande de brevet EP 3070182 A1 se rapporte à un alliage d'or gris sans nickel, sans cobalt, sans fer, sans argent, sans cuivre, sans zirconium, sans niobium, sans chrome et sans manganèse, comprenant, exprimé en poids, de 75,0 à 76,5 % d'Au, de 15 à 23 % de Pd, de 0.5 à 5 % de Rh, de 0 à 7 % de Pt, et de 0 à 5% d'au moins un des éléments d'addition Ir, Ru, Ti, In, Ga, B et Re, les pourcentages respectifs de l'ensemble des éléments de l'alliage se complétant jusqu'à 100%.

Cet alliage, de par sa teneur en métaux précieux, ne peut être exclusivement dédié qu'à la fabrication de composants de haute joaillerie.

### Résumé de l'invention

La présente invention a donc pour but d'améliorer substantiellement les alliages d'or gris en fournissant un alliage d'or gris sans nickel, sans cobalt, sans fer, sans argent, sans zirconium, sans niobium, sans chrome, sans indium, sans gallium et sans manganèse, permettant d'éliminer le rhodiage sans réduire ses propriétés de déformabilité.

La présente invention a donc pour but d'améliorer substantiellement les alliages d'or gris en fournissant un alliage d'or gris sans nickel, sans cobalt, sans fer, sans argent, sans zirconium, sans niobium, sans chrome, sans indium, sans gallium et sans manganèse dont la déformabilité permet sa transformation par les techniques de laminage et d'étirage à froid sans risque de fissuration et qui soit économique à réaliser.

Un autre de but de la présente invention est de fournir un alliage d'or gris sans nickel, sans cobalt, sans fer, sans argent, sans zirconium, sans niobium, sans chrome, sans indium, sans gallium et sans manganèse présentant un compromis intéressant entre une couleur, un éclat d'une blancheur suffisante pour répondre aux exigences esthétiques du domaine de l'habillage horloger, évitant ainsi une opération de rhodiage.

Un autre but de la présente invention est de fournir un alliage d'or gris sans nickel, sans cobalt, sans fer, sans argent, sans zirconium, sans niobium, sans chrome, sans indium, sans gallium et sans manganèse pouvant être facilement poli et d'une grande blancheur après polissage.

Un autre but de la présente invention est de fournir un alliage d'or gris sans nickel, sans cobalt, sans fer, sans argent, sans zirconium, sans niobium, sans chrome, sans indium, sans gallium et sans manganèse avec des coûts d'élaboration plus faibles.

A cet effet, la présente invention se rapporte à un alliage d'or gris sans nickel, sans cobalt, sans fer, sans argent, sans zirconium, sans niobium, sans chrome, sans indium, sans gallium et sans manganèse, comprenant, exprimé en poids, de 75.0 à 76.5 % d'Au, de 15 à 23 % de Pd, de 1 à 7 % de Cu, et de 0 à 5% d'au moins un des éléments d'addition Ir, Ru, B et Re, les pourcentages respectifs de l'ensemble des éléments de l'alliage se complétant jusqu'à 100%.

Avec un alliage répondant à la définition susmentionnée on obtient un alliage d'or gris répondant à l'ensemble des critères requis pour des alliages destinés à être utilisés dans le domaine horloger et de la bijouterie, notamment pour ce qui concerne sa couleur, son éclat, ses coûts d'élaboration, ainsi que son aptitude à être déformé à froid sans risque de fissuration. A cela s'ajoute une excellente résistance à la corrosion.

La présente invention concerne également une pièce d'horlogerie, de bijouterie ou de joaillerie comportant au moins un composant réalisé dans un alliage tel que défini ci-dessus. Ce composant est par exemple une boite de montre, un cadran, un bracelet, un fermoir de bracelet, un bijou, ou un accessoire.

La présente invention concerne également l'utilisation d'un alliage tel que défini ci-dessus dans une pièce d'horlogerie, de bijouterie ou de joaillerie.

### Description détaillée de modes de réalisation préférés

L'alliage de la présente invention est un alliage d'or gris, sans nickel, sans cobalt, sans fer, sans argent, sans indium, sans gallium sans manganèse, sans zirconium, sans chrome, et sans niobium.

Selon un premier mode de réalisation, l'alliage d'or est un alliage à 18 carats et comporte, exprimé en poids, de 75.0 à 76.5 % d'Au, de 15 à 23 % de Pd, de 1 à 7% de Cu, et de 0 à 5% d'au moins un des éléments d'addition Ir, Ru, B et Re, les pourcentages respectifs de l'ensemble des éléments de l'alliage se complétant jusqu'à 100%.

Selon un deuxième mode de réalisation, l'alliage d'or est un alliage à 18 carats et comporte, exprimé en poids, de 75.0 à 76.5 % d'Au, de 17 à 22.5 % de Pd, de 2 à 7% de Cu et de 0 à 5% d'au moins un des éléments d'addition Ir, Ru, B et Re, les pourcentages respectifs de l'ensemble des éléments de l'alliage se complétant jusqu'à 100%.

Selon un troisième mode de réalisation, l'alliage d'or est un alliage à 18 carats et comporte, exprimé en poids, de 75.0 à 76.5 % d'Au, de 18 à 22.5 % de Pd, de 2 à 6.5% de Cu, et de 0 à 4% d'au moins un des éléments d'addition Ir, Ru, B et Re, les pourcentages respectifs de l'ensemble des éléments de l'alliage se complétant jusqu'à 100%.

Selon un quatrième mode de réalisation, l'alliage d'or est un alliage à 18 carats et comporte, exprimé en poids, de 75.0 à 76.5 % d'Au, de 18.5 à 22 % de Pd, de 2.5 à 6.5% de Cu et de 0 à 3% d'au moins un des éléments d'addition Ir, Ru, B et Re, les pourcentages respectifs de l'ensemble des éléments de l'alliage se complétant jusqu'à 100%.

Selon un cinquième mode de réalisation, l'alliage d'or est un alliage à 18 carats et comporte, exprimé en poids, de 75.0 à 76.5 % d'Au, de 18.5 à 21.5 % de Pd, de 3 à 6 % de Cu, et de 0 à 2.5% d'au moins un des éléments d'addition Ir, Ru, B et Re, les pourcentages respectifs de l'ensemble des éléments de l'alliage se complétant jusqu'à 100%.

Selon un sixième mode de réalisation, l'alliage d'or est un alliage à 18 carats et comporte, exprimé en poids, de 75.0 à 76.5 % d'Au, de 19 à 21 % de Pd, de 3.5 à 5.5 % de Cu, et de 0 à 1.8% d'au moins un des éléments d'addition Ir, Ru, B et Re, les pourcentages respectifs de l'ensemble des éléments de l'alliage se complétant jusqu'à 100%.

Selon une variante des modes de réalisation ci-dessus, l'alliage d'or peut en outre être sans rhodium.

Selon l'une quelconque des variantes des modes de réalisation ci-dessus, l'alliage d'or peut comporter au moins un des éléments Ir, B, dans une proportion pour chaque élément comprise entre 0,002 et 1 % en poids.

Dans l'une quelconque des variantes des modes de réalisation ci-dessus selon laquelle l'alliage comprend du B, la proportion de B est de préférence comprise entre 0,002 et 0.2 %, et plus préférentiellement comprise entre 0.08 et 0.2%.

Dans l'une quelconque des variantes des modes de réalisation ci-dessus selon laquelle l'alliage comprend de l'Ir, la proportion d'Ir est de préférence comprise entre 0,002 et 0.13 % en poids.

Dans l'une quelconque des variantes des modes de réalisation ci-dessus selon laquelle l'alliage comprend du Re, la proportion de Re est de préférence comprise entre 0,001 et 0.05 % en poids, et de préférence comprise entre 0.001 et 0,002% en poids.

Dans l'une quelconque des variantes des modes de réalisation ci-dessus selon laquelle l'alliage comprend du Ru, la proportion de Ru est de préférence comprise entre 0,002 et 1 % en poids, et plus préférentiellement comprise entre 0.008 et 0.015% en poids.

Selon une composition particulièrement préférée, l'alliage d'or selon l'invention est un alliage à 18 carats et comporte, exprimé en poids, de 75.0 à 76.5 % d'Au, de 19 à 21 % de Pd, de 3.5 à 5.5 % de Cu, et de 0.08 à 0.2% de B, les pourcentages respectifs de l'ensemble des éléments de l'alliage se complétant jusqu'à 100%.

Les alliages d'or selon invention trouvent une application particulière pour la réalisation de pièce d'horlogerie de bijouterie ou de joaillerie. Dans cette application, cet alliage permet notamment d'éviter le dépôt galvanique de rhodium qui est couramment utilisé dans le domaine horloger et bijoutier pour conférer aux pièces traitées un éclat et une couleur d'une blancheur satisfaisante.

Pour préparer l'alliage d'or gris selon l'invention on procède de la façon suivante :
Les principaux éléments entrant dans la composition de l'alliage ont une pureté entre 999 et 999.9 pour mille et sont désoxydés.

On place les éléments de la composition de l'alliage dans un creuset que l'on chauffe jusqu'à fusion des éléments.

Le chauffage est réalisé dans un four à induction étanche sous pression partielle d'azote.

L'alliage fondu est coulé dans une lingotière.

Après solidification, on fait subir au lingot une trempe à l'eau.

Le lingot trempé est ensuite laminé à froid puis recuit. Le taux d'écrouissage entre chaque recuit est de 66 à 80 %.

Chaque recuit dure 20 à 30 minutes et se fait à 900°C sous une atmosphère réductrice composée de N₂ et H₂.

Le refroidissement entre les recuits se fait par une trempe à l'eau.

Les exemples qui vont suivre ont été réalisés conformément aux conditions exposées dans le Tableau 3 ci-dessous et se rapportent tous à des alliages d'or gris de 18 carats, réalisés à titre comparatif (exemples 1 à 3) et conformément à l'invention (exemples 4 et 5). Les proportions indiquées sont exprimées en pourcentage en poids.

**-Tableau 3 -**

| | Au | Pd | B | Cu |
|---|---|---|---|---|
| N° | % | % | % | % |
| 1 (comp.) | 75.1 | 15 | 0 | 9.9 |
| 2 (comp.) | 75.1 | 17.5 | 0 | 7.4 |
| 3 (comp.) | 75.1 | 24.9 | 0 | 0 |
| 4 (inv.) | 75.2 | 20 | 0.13 | 4.67 |
| 5 (inv.) | 75.1 | 19.5 | 0.08 | 5.31 |

On trouvera dans le Tableau 4 ci-dessous différentes propriétés des alliages obtenus selon les exemples N°1 à N°5 du Tableau 1.

Le Tableau 4 donne en particulier les indications relatives à la dureté Vickers de l'alliage à l'état recuit, ainsi qu'à celles de la couleur mesurée dans un système de coordonnées à trois axes.

Ce système de mesure à trois dimensions dénommé CIELab, CIE étant le sigle de la Commission Internationale de l'Eclairage et Lab les trois axes de coordonnées, l'axe L mesurant la composante blanc-noir (noir=0 ; blanc =100), l'axa a mesurant la composante rouge-vert (rouge = valeurs positives +a ; vert =valeurs négatives -a) et l'axe b mesurant la composante jaune-bleu (jaune = valeurs positives +b ; bleu =valeurs négatives -b). (cf. norme ISO7724 établie par la Commission Internationale de l'Eclairage).

Les valeurs colorimétriques sont mesurées avec un appareil MINOLTA CM 3610 d dans les conditions suivantes :
Illuminant : D65
Tilt : 10°
Mesure : SCI + SCE (spéculaire inclus + exclus)
UV : 100%
Focale de mesure : 4 mm
Etalonnage : corps noir et corps blanc

**- Tableau 4 -**

| N° | L | a* | b* | Dureté Hv |
|---|---|---|---|---|
| 1 (comp.) | 80.15 | 1.72 | 6.28 | 128 |
| 2 (comp.) | 80.31 | 1.50 | 5.79 | 122 |
| 3 (comp.) | 80.44 | 1.19 | 4.41 | 117 |
| 4 (inv.) | 80.49 | 1.46 | 5.21 | 174 |
| 5 (inv.) | 80.70 | 1.41 | 5.25 | 163 |

Les alliages d'or gris 18 carats de l'invention (exemples 4 et 5) ont été élaborés et testés en déformation pour répondre à la triple contrainte d'éclat/blancheur, de capacité de déformation et de coût d'élaboration requise pour des alliages destinés à être utilisés dans le domaine horloger et de la bijouterie. Les alliages présentent dès lors des valeurs chromatiques telles que L ≥ 80, a*<1.5 et b*<5.5, une dureté comprise entre 140 Hv et 225 Hv, et de préférence comprise entre 140 Hv et 180 Hv, ainsi qu'à un coût d'élaboration réduit.

Les alliages de l'art antérieur et des exemples comparatifs (exemples 1 à 3) ne permettent pas de répondre à cette triple contrainte.

## Revendications

1. Alliage d'or gris sans nickel, sans cobalt, sans fer, sans argent, sans zirconium, sans niobium, sans chrome, sans indium, sans gallium et sans manganèse, comprenant, exprimé en poids, les éléments suivants :
75.0 à 76.5 % d'Au,
15 à 23 % de Pd,
1 à 7 % de Cu,
0 à 5% d'au moins un des éléments d'addition Ir, Ru, B et Re,
les pourcentages respectifs de l'ensemble des éléments de l'alliage se complétant jusqu'à 100%.

2. Alliage d'or gris selon la revendication 1 comprenant, exprimé en poids, de 75.0 à 76.5 % d'Au, de 17 à 22.5 % de Pd, de 2 à 7 % de Cu et de 0 à 5% d'au moins un des éléments d'addition Ir, Ru, B et Re, les pourcentages respectifs de l'ensemble des éléments de l'alliage se complétant jusqu'à 100%.

3. Alliage d'or gris selon la revendication 1 comprenant, exprimé en poids, de 75.0 à 76.5 % d'Au, de 18 à 22.5 % de Pd, de 2 à 6.5 % de Cu et de 0 à 4% d'au moins un des éléments d'addition Ir, Ru, B et Re, les pourcentages respectifs de l'ensemble des éléments de l'alliage se complétant jusqu'à 100%.

4. Alliage d'or gris selon la revendication 1 comprenant, exprimé en poids, de 75.0 à 76.5 % d'Au, de 18.5% à 22.5 % de Pd, de 2 à 6.5 % de Cu et de 0 à 3% d'au moins un des éléments d'addition Ir, Ru, B et Re, les pourcentages respectifs de l'ensemble des éléments de l'alliage se complétant jusqu'à 100%.

5. Alliage d'or gris selon la revendication 1 comprenant, exprimé en poids, de 75.0 à 76.5 % d'Au, de 18.5% à 21.5 % de Pd, de 3 à 6 % de Cu et de 0 à 2.5 % d'au moins un des éléments d'addition Ir, Ru, B et Re, les pourcentages respectifs de l'ensemble des éléments de l'alliage se complétant jusqu'à 100%.

6. Alliage d'or gris selon la revendication 1 comprenant, exprimé en poids, de 75.0 à 76.5 % d'Au, de 19 à 21 % de Pd, de 3.5 à 5.5 % de Cu, et de 0 à 1.8% d'au moins un des éléments d'addition Ir, Ru, B et Re, les pourcentages respectifs de l'ensemble des éléments de l'alliage se complétant jusqu'à 100%.

7. Alliage selon l'une des revendications précédentes, **caractérisé en ce qu'**il comporte au moins un des éléments Ir, B, dans une proportion pour chaque élément comprise entre 0,002 et 1 % en poids.

8. Alliage selon l'une des revendications précédentes, **caractérisé en ce qu'**il comporte entre 0.002 et 0.2%, de préférence entre 0.08 et 0.2%, en poids de B.

9. Alliage selon l'une des revendications précédentes, **caractérisé en ce qu'**il comporte entre 0.002 et 0.13% en poids d'Ir.

10. Alliage selon l'une des revendications précédentes, **caractérisé en ce qu'**il comporte entre 0.001 et 0.05% en poids de Re.

11. Alliage selon l'une des revendications précédentes, **caractérisé en ce qu'**il comporte entre 0.002 et 1% en poids de Ru.

12. Pièce d'horlogerie, de bijouterie ou de joaillerie comportant au moins un composant réalisé dans un alliage selon l'une des revendications de 1 à 11.

13. Pièce d'horlogerie, de bijouterie ou de joaillerie selon la revendication 12, **caractérisé en ce que** le composant est choisi parmi le groupe comprenant une boite de montre, un cadran, un bracelet, un fermoir de bracelet, un bijou, et un accessoire.

14. Utilisation d'un alliage selon l'une des revendications 1 à 11 dans une pièce d'horlogerie, de bijouterie ou de joaillerie.

## Patentansprüche

1. Graugoldlegierung ohne Nickel, ohne Kobalt, ohne Eisen, ohne Silber, ohne Zirkon, ohne Niob, ohne Chrom, ohne Indium, ohne Gallium und ohne Mangan, die ausgedrückt in Gewichtsanteilen die folgenden Elemente enthält:
75,0 bis 76,5 % Au,
15 bis 23 % Pd,
1 bis 7 % Cu,
0 bis 5 % wenigstens eines der Zusatzelemente Ir, Ru, B und Re, wobei sich die jeweiligen Prozentsätze der Gesamtheit der Elemente der Legierung auf 100 % ergänzen.

2. Graugoldlegierung nach Anspruch 1, die ausgedrückt in Gewichtsanteilen 75,0 bis 76,5 % Au, 17 bis 22,5 % Pd, 2 bis 7 % Cu und 0 bis 5 % wenigstens eines der Zusatzelemente Ir, Ru, B und Re enthält, wobei sich die jeweiligen Prozentsätze der Gesamtheit der Elemente der Legierung auf 100 % ergänzen.

3. Graugoldlegierung nach Anspruch 1, die ausgedrückt in Gewichtsanteilen 75,0 bis 76,5 % Au, 18 bis 22,5 % Pd, 2 bis 6,5 % Cu und 0 bis 4 % wenigstens eines der Zusatzelemente Ir, Ru, B und Re enthält, wobei sich die jeweiligen Prozentsätze der Gesamtheit der Elemente der Legierung auf 100 % ergänzen.

4. Graugoldlegierung nach Anspruch 1, die ausgedrückt in Gewichtsanteilen 75,0 bis 76,5 % Au, 18,5 bis 22,5 % Pd, 2 bis 6,5 % Cu und 0 bis 3 % wenigstens eines der Zusatzelemente Ir, Ru, B und Re enthält, wobei sich die jeweiligen Prozentsätze der Gesamtheit der Elemente der Legierung auf 100 % ergänzen.

5. Graugoldlegierung nach Anspruch 1, die ausgedrückt in Gewichtsanteilen 75,0 bis 76,5 % Au, 18,5 bis 21,5 % Pd, 3 bis 6 % Cu und 0 bis 2,5 % wenigstens eines der Zusatzelemente Ir, Ru, B und Re enthält, wobei sich die jeweiligen Prozentsätze der Gesamtheit der Elemente der Legierung auf 100 % ergänzen.

6. Graugoldlegierung nach Anspruch 1, die ausgedrückt in Gewichtsanteilen 75,0 bis 76,5 % Au, 19 bis 21 % Pd, 3,5 bis 5,5 % Cu und 0 bis 1,8 % wenigstens eines der Zusatzelemente Ir, Ru, B und Re enthält, wobei sich die jeweiligen Prozentsätze der Gesamtheit der Elemente der Legierung auf 100 % ergänzen.

7. Legierung nach einem der vorhergehenden Ansprüche, **dadurch gekennzeichnet, dass** sie wenigstens eines der Elemente Ir und B in einem Anteil für jedes Element im Bereich von 0,002 bis 1 Gew.-% enthält.

8. Legierung nach einem der vorhergehenden Ansprüche, **dadurch gekennzeichnet, dass** sie B in einem Anteil im Bereich von 0,002 bis 0,2 Gew.-%, vorzugsweise im Bereich von 0,08 bis 0,2 Gew.-% enthält.

9. Legierung nach einem der vorhergehenden Ansprüche, **dadurch gekennzeichnet, dass** sie Ir in einem Anteil im Bereich von 0,002 bis 0,13 Gew.-% enthält.

10. Legierung nach einem der vorhergehenden Ansprüche, **dadurch gekennzeichnet, dass** sie Re in einem Anteil im Bereich von 0,001 bis 0,05 Gew.-% enthält.

11. Legierung nach einem der vorhergehenden Ansprüche, **dadurch gekennzeichnet, dass** sie Ru in einem Anteil im Bereich von 0,002 bis 1 Gew.-% enthält.

12. Zeitmessgerät, Schmuckstück oder Juwelierteil, das wenigstens eine Komponente enthält, die aus einer Legierung nach einem der Ansprüche 1 bis 11 hergestellt ist.

13. Zeitmessgerät, Schmuckstück oder Juwelierteil nach Anspruch 12, **dadurch gekennzeichnet, dass** die Komponente aus der Gruppe gewählt ist, die ein Uhrengehäuse, ein Zifferblatt, ein Armband, eine Armbandschließe, ein Schmuckstück oder ein Accessoire enthält.

14. Verwendung einer Legierung nach einem der Ansprüche 1 bis 11 in einem Zeitmessgerät, einem Schmuckstück oder einem Juwelierteil.

## Claims

1. Grey gold alloy, which is nickel-free, cobalt-free, iron-free, silver-free, zirconium-free, niobium-free, chromium-free, indium-free, gallium-free and manganese-free, comprising, expressed in weight percent, the following elements:
75.0 to 76.5% of Au,
15 to 23% of Pd,
1 to 7% of Cu,
0 to 5% of at least one of the alloying elements Ir, Ru, B and Re, the respective percentages of all the elements of the alloy adding up to 100%.

2. Grey gold alloy according to claim 1, comprising, expressed in weight percent, from 75.0 to 76.5% of Au, from 17 to 22.5% of Pd, from 2 to 7% of Cu, and from 0 to 5% of at least one of the alloying elements Ir, Ru, B and Re, the respective percentages of all the elements of the alloy adding up to 100%.

3. Grey gold alloy according to claim 1, comprising, expressed in weight percent, from 75.0 to 76.5% of Au, from 18 to 22.5% of Pd, from 2 to 6.5% of Cu, and from 0 to 4% of at least one of the alloying elements Ir, Ru, B and Re, the respective percentages of all the elements of the alloy adding up to 100%.

4. Grey gold alloy according to claim 1, comprising, expressed in weight percent, from 75.0 to 76.5% of Au, from 18.5 to 22.5% of Pd, from 2 to 6.5% of Cu, and from 0 to 3% of at least one of the alloying elements Ir, Ru, B and Re, the respective percentages of all the elements of the alloy adding up to 100%.

5. Grey gold alloy according to claim 1, comprising, expressed in weight percent, from 75.0 to 76.5% of Au, from 18.5 to 21.5% of Pd, from 3 to 6% of Cu, and from 0 to 2.5% of at least one of the alloying elements Ir, Ru, B and Re, the respective percentages of all the elements of the alloy adding up to 100%.

6. Grey gold alloy according to claim 1, comprising, expressed in weight percent, from 75.0 to 76.5% of Au, from 19 to 21% of Pd, from 3.5 to 5.5% of Cu, and from 0 to 1.8% of at least one of the alloying elements Ir, Ru, B and Re, the respective percentages of all the elements of the alloy adding up to 100%.

7. Alloy according to any of the preceding claims, **characterized in that** the alloy comprises at least one of the elements Ir, B, each element being in a proportion comprised between 0.002 and 1% by weight.

8. Alloy according to any of the preceding claims, **characterized in that** the alloy comprises between 0.002 and 0.2% by weight of B.

9. Alloy according to any of the preceding claims, **characterized in that** the alloy comprises between 0.002 and 0.13% by weight of Ir.

10. Alloy according to any of the preceding claims, **characterized in that** the alloy comprises between 0.001 and 0.05% by weight of Re.

11. Alloy according to any of the preceding claims, **characterized in that** the alloy comprises between 0.002 and 1% by weight of Ru.

12. Timepiece or piece of jewellery comprising at least one component made of an alloy according to any of claims 1 to 11.

13. Timepiece or piece of jewellery according to claim 12, **characterized in that** the component is selected from the group comprising a watch case, a dial, a bracelet or wristband, a bracelet clasp, a jewel and an accessory.

14. Use of an alloy according to any of claims 1 to 11 in a timepiece or piece of jewellery.
